# EUROPÄISCHE PATENTSCHRIFT

(11) **EP 1 996 795 B1**
(45) Veröffentlichungstag und Bekanntmachung des Hinweises auf die Patenterteilung: **29.06.2011**
(21) Anmeldenummer: 07727208.6
(22) Anmeldetag: 22.03.2007
(51) Int. Cl.: F01D 5/28, C23C 4/08, C23C 28/00, C23C 28/02, C23C 30/00, C22C 21/00

(54) **QUASIKRISTALLINE VERBINDUNG UND DEREN VERWENDUNG ALS WÄRMEDÄMMSCHICHT**
QUASICRYSTALLINE COMPOUND AND THE USE THEREOF AS A HEAT INSULATING LAYER
COMPOSÉ QUASICRISTALLIN ET SON UTILISATION COMME COUCHE D'ISOLATION THERMIQUE

(30) Priorität: 23.03.2006 EP 06006053
(43) Veröffentlichungstag der Anmeldung: 03.12.2008
(73) Patentinhaber: SIEMENS AKTIENGESELLSCHAFT, 80333 München (DE)
(72) Erfinder: STAMM, Werner, 45481 Mülheim an der Ruhr (DE)
(86) Internationale Anmeldenummer: PCT/EP2007/052732
(87) Internationale Veröffentlichungsnummer: WO 2007/107602

(56) Entgegenhaltungen:
- EP-A- 0 587 186
- EP-A- 0 645 464
- EP-A- 1 036 857
- DE-A1- 10 135 402
- DE-A1- 10 358 813
- US-A- 5 432 011
- US-A- 6 103 023
- LIU X B ET AL: "MECHANICAL PROPERTIES OF DECAGONAL QUASICRYSTAL FORMED FROM UNDERCOOLED AL72NI12CO16 ALLOY" JOURNAL OF MATERIALS SCIENCE LETTERS, CHAPMAN AND HALL LTD. LONDON, GB, Bd. 22, Nr. 8, 15. April 2003 (2003-04-15), Seiten 611-613, XP001168009 ISSN: 0261-8028
- LIU X B ET AL: "Microstructural evolution of decagonal quasicrystal in the undercooled Al72Ni12Co16 alloy melts" JOURNAL OF NON-CRYSTALLINE SOLIDS, NORTH-HOLLAND PHYSICS PUBLISHING. AMSTERDAM, NL, Bd. 333, Nr. 1, 1. Januar 2004 (2004-01-01), Seiten 95-100, XP004479771 ISSN: 0022-3093
- YADAV T P ET AL: "Effect of Cu substitution in Al-Co-Ni decagonal quasicrystals" JOURNAL OF NON-CRYSTALLINE SOLIDS, NORTH-HOLLAND PHYSICS PUBLISHING. AMSTERDAM, NL, Bd. 334-335, 15. März 2004 (2004-03-15), Seiten 39-43, XP004491038 ISSN: 0022-3093
- YADAV T P ET AL: "Synthesis of nano-quasicrystalline Al70Ni15Co15 decagonal phase through high energy ball milling" JOURNAL OF NON-CRYSTALLINE SOLIDS, NORTH-HOLLAND PHYSICS PUBLISHING. AMSTERDAM, NL, Bd. 334-335, 15. März 2004 (2004-03-15), Seiten 57-61, XP004491042 ISSN: 0022-3093

## Beschreibung

Die vorliegende Erfindung betrifft eine Verbindung der nominalen atomaren Zusammensetzung Al_{w}CoₓM_{y}, wobei M Cr ist und wenigstens 30 Massenprozent der Verbindung als quasikristalline Struktur oder als Approximat vorliegen, eine Beschichtung die aus der Verbindung besteht oder sie enthält, ein Schichtsystem das die Beschichtung und eine metallische Schicht aufweist und die Verwendung der Verbindung als Wärmedämmschicht für ein Bauteil, das hohen Temperaturen ausgesetzt ist.

Wenn Bauteile bei hohen Temperaturen und unter korrosiven Bedingungen verwendet werden, ist es in vielen Fällen nötig, sie mit Schutzschichten zu versehen. So kann durch den Einsatz von Wärmedämmschichten nicht nur die Lebensdauer der Bauteile erhöht werden, sondern teilweise auch die Betriebstemperatur angehoben werden, was zu einer Effizienzsteuerung führt. Dies trifft besonders auf Bauteile zu, die in Gas- oder Dampfturbinen verwendet werden.

Normalerweise werden für derartige Wärmedämmschichten Zirkonoxide verwendet, die beispielsweise durch Yttriumoxide stabilisiert sind. Derartige keramische Wärmedämmschichten können unter Verwendung von Verfahren wie dem Plasmaspritzen auf ein metallisches Substrat aufgebracht werden. Da die keramischen Schichten jedoch nicht ausreichend gut auf dem metallischen Substrat haften, ist es nötig, zuerst einen Haftgrund MCrAlY auf das Bauteil aufzubringen, wobei M wenigstens eines der Elemente aus der Gruppe Eisen, Kobalt, Nickel und Y ein Aktivelement ist und für Yttrium und/oder Silizium und/oder ein Element der Seltenen Erden bzw. Hafnium steht.

Es ist aufwendig, zwei Schichten auf das zu schützende Bauteil aufzubringen, und deshalb sind Anstrengungen unternommen worden, alternative Materialien zu den keramischen Verbindungen zu finden. Dabei haben sich quasikristalline Materialien als geeignet erwiesen, da sie eine hohe Widerstandsfähigkeit gegenüber Oxidation und Korrosion, eine geringe thermische Ausdehnung, eine gute Verarbeitbarkeit zu Beschichtungen und vor allem eine geringe Wärmeleitfähigkeit aufweisen.

Quasikristalle im engeren Sinne des Wortes sind Phasen, die eine 5, 10 oder 12-zählige Rotationssymmetrie aufweisen, welche mit der Symmetrie des Translationsgitters von klassischen Kristallphasen nicht vereinbar sind. Als Approximate von Quasikristallen bezeichnet man translationsperiodische intermetallische Verbindungen, welche Difraktionsmuster mit 5, 8, 10 oder 12-facher Absordesymmetrie aufweisen.

Quasikristalline Legierungen sind etwa in der US 5,432,011 beschrieben. Die hier genannten Legierungen werden u. a. für Beschichtungen verwendet, wobei diese wiederum als Wärmedämmschichten eingesetzt werden. Allerdings wird in dem Patent eine Vielzahl von möglichen Legierungen offenbart, die verschiedenste Elemente in unterschiedlichsten Zusammensetzungen enthalten können.

Auch in der DE 103 58 813 A1 werden quasikristalline Legierungen und deren Verwendung als Beschichtung genannt. Hier ist der Stand der Technik zu quasikristallinen Legierungen umfassend referiert.

Die beschriebenen quasikristallinen Legierungen enthalten seltene und vor allem auch teure Metalle wie Ruthenium, Platin oder Palladium. Für die Herstellung der Legierungen ist es weiterhin problematisch, dass teilweise mehr als sechs verschiedene Metalle enthalten sind, was die genaue Einwaage der Komponenten erschwert und insgesamt den Aufwand erhöht. Nicht in allen Fällen liegt außerdem ein ausreichend großer Anteil der Legierung in quasikristalliner Form oder als Approximat vor, und auch die Wärmeleitfähigkeit ist teilweise für eine Verwendung als Wärmedämmschicht noch zu hoch. Aufgabe der vorliegenden Erfindung ist es, eine Verbindung bereitzustellen, die aus wenigen günstigen metallischen Bestandteilen besteht und zu mindestens 30 Massenprozent als quasikristalline Struktur oder als Approximat vorliegt. Eine weitere Aufgabe der Erfindung ist es, eine Beschichtung oder ein Schichtsystem unter Verwendung der Verbindung zu entwickeln und die Verbindung als Wärmedämmschicht für ein Bauteil einzusetzen.

Die Aufgabe wird erfindungsgemäß durch die Bereitstellung einer Verbindung der nominalen atomaren Zusammensetzung Al_{w}CoₓM_{y}, bei der 70 ≤ w ≤ 75 und w + x + y = 100 ist und M Cr ist, gelöst.

Grundgedanke der Erfindung ist es also, eine Verbindung bereitzustellen, die aus drei metallischen Elementen besteht, welche alle relativ kostengünstig zu erwerben sind und in der Aluminium als Hauptbestandteil in einem Bereich zwischen 70 und 75 Atomprozent enthalten ist.

### Drei metallische Elemente

Versuche haben außerdem gezeigt, dass eine Verbindung mit besonders niedriger Wärmeleitfähigkeit erhalten wird, wenn M = Cr und 70 ≤ w ≤ 75, 10 ≤ x ≤ 15 und 10 ≤ y ≤ 20 ist.

### Beschichtung und Schichtsysteme

Die Verbindung kann als Beschichtung auf ein Substrat aufgetragen werden. Sie kann auch als einer von mehreren Bestandteilen in einer Beschichtung enthalten sein.

Außerdem ist es möglich, mit Hilfe der erfindungsgemäßen Beschichtung ein Schichtsystem auszubilden. Vorzugsweise ist unter der Beschichtung aus der erfindungsgemäßen Verbindung eine metallische Schicht angeordnet.

Hier hat es sich als vorteilhaft erwiesen, wenn die metallische Schicht Nickel und Aluminium enthält und dies bevorzugt in einem atomaren Verhältnis von 95 : 5.

Die metallische Schicht kann auch als dünne Anbindungsschicht ausgebildet sein, was die Haftung der Beschichtung verbessert.

Wenn das Schichtsystem aus Beschichtung und metallischer Schicht mehrmals übereinander angebracht wird, erhält man ein Vielfachschichtsystem, das besonders gute Korrosionsbeständigkeit und geringe Wärmeleitfähigkeit aufweist.

Die erfindungsgemäße Verbindung kann auch als Wärmedämmschicht für ein Bauteil 333, 357 *(Fig. 1)*, das hohen Temperaturen ausgesetzt ist, verwendet werden.

Die erfindungsgemäße Verwendung eignet sich insbesondere für Teile von Turbinen, insbesondere einer Dampfturbine 300 ,303 wie Turbinenschaufeln 357 (Fig. 1).

In Figur 1 ist eine Dampfturbine 300, 303 mit einer sich entlang einer Rotationsachse 306 erstreckenden Turbinenwelle 309 dargestellt.

Die Dampfturbine weist eine Hochdruck-Teilturbine 300 und eine Mitteldruck-Teilturbine 303 mit jeweils einem Innengehäuse 312 und einem dieses umschließende Außengehäuse 315 auf. Die Hochdruck-Teilturbine 300 ist beispielsweise in Topfbauart ausgeführt. Die Mitteldruck-Teilturbine 303 ist beispielsweise zweiflutig ausgeführt. Es ist ebenfalls möglich, dass die Mitteldruck-Teilturbine 303 einflutig ausgeführt ist.

Entlang der Rotationsachse 306 ist zwischen der Hochdruck-Teilturbine 300 und der Mitteldruck-Teilturbine 303 ein Lager 318 angeordnet, wobei die Turbinenwelle 309 in dem Lager 318 einen Lagerbereich 321 aufweist. Die Turbinenwelle 309 ist auf einem weiteren Lager 324 neben der Hochdruck-Teilturbine 300 aufgelagert. Im Bereich dieses Lagers 324 weist die Hochdruck-Teilturbine 300 eine Wellendichtung 345 auf. Die Turbinenwelle 309 ist gegenüber dem Außengehäuse 315 der Mitteldruck-Teilturbine 303 durch zwei weitere Wellendichtungen 345 abgedichtet. Zwischen einem Hochdruck-Dampfeinströmbereich 348 und einem Dampfaustrittsbereich 351 weist die Turbinenwelle 309 in der Hochdruck-Teilturbine 300 die Hochdruck-Laufbeschaufelung 357 auf, die vorzugsweise die erfindungsgemäße Verbindung als Beschichtung aufweist. Diese Hochdruck-Laufbeschaufelung 357 stellt mit den zugehörigen, nicht näher dargestellten Laufschaufeln einen ersten Beschaufelungsbereich 360 dar.

Die Mitteldruck-Teilturbine 303 weist einen zentralen Dampfeinströmbereich 333 auf, der vorzugsweise eine erfindungsgemäße Verbindung als Beschichtung aufweist. Dem Dampfeinströmbereich 333 zugeordnet weist die Turbinenwelle 309 eine radialsymmetrische Wellenabschirmung 363, eine Abdeckplatte, einerseits zur Teilung des Dampfstromes in die beiden Fluten der Mitteldruck-Teilturbine 303 sowie zur Verhinderung eines direkten Kontaktes des heißen Dampfes mit der Turbinenwelle 309 auf. Die Turbinenwelle 309 weist in der Mitteldruck-Teilturbine 303 einen zweiten Beschaufelungsbereich 366 mit den Mitteldruck-Laufschaufeln 354 auf. Der durch den zweiten Beschaufelungsbereich 366 strömende heiße Dampf strömt aus der Mitteldruck-Teilturbine 303 aus einem Abströmstutzen 369 zu einer strömungstechnisch nachgeschalteten, nicht dargestellten Niederdruck-Teilturbine.

Die Turbinenwelle 309 ist beispielsweise aus zwei Teilturbinenwellen 309a und 309b zusammengesetzt, die im Bereich des Lagers 318 fest miteinander verbunden sind. Jede Teilturbinenwelle 309a, 309b weist eine als zentrale Bohrung 372a entlang der Rotationsachse 306 ausgebildete Kühlleitung 372 auf. Die Kühlleitung 372 ist mit dem Dampfaustrittsbereich 351 über eine eine radiale Bohrung 375a aufweisende Zuströmleitung 375 verbunden. In der Mitteldruck-Teilturbine 303 ist die Kühlmittelleitung 372 mit einem nicht näher dargestellten Hohlraum unterhalb der Wellenabschirmung verbunden. Die Zustromleitungen 375 sind als radiale Bohrung 375a ausgeführt, wodurch "kalter" Dampf aus der Hochdruck-Teilturbine 300 in die zentrale Bohrung 372a einströmen kann. Über die insbesondere auch als radial gerichtete Bohrung 375a ausgebildete Abströmleitung 372 gelangt der Dampf durch den Lagerbereich 321 hindurch in die Mitteldruck-Teilturbine 303 und dort an die Manteloberfläche 330 der Turbinenwelle 309 im Dampfeinströmbereich 333. Der durch die Kühlleitung strömende Dampf hat eine deutlich niedrigere Temperatur als der in den Dampfeinströmbereich 333 einströmende zwischenüberhitzte Dampf, so dass eine wirksame Kühlung der ersten Laufschaufelreihen 342 der Mitteldruck-Teilturbine 303 sowie der Manteloberfläche 330 im Bereich dieser Laufschaufelreihen 342 gewährleistet ist.

## Patentansprüche

1. Verbindung der nominalen atomaren Zusammensetzung:
Al_{w}CoₓM_{y}
wobei M Cr ist und wenigstens 30 Massenprozent der Verbindung als quasikristalline Struktur oder als Approximat vorliegen,
wobei w + x + y = 100 ist und
70 ≤ w ≤ 75, 10 ≤ x ≤ 15 und 10 ≤ y ≤ 20 ist,
insbesondere 71 ≤ w 74, 11 ≤ x ≤ 14 und 12 ≤ y ≤ 18.

2. Beschichtung,
die aus einer Verbindung nach Anspruch 1 besteht oder sie enthält.

3. Schichtsystem
mit einer Beschichtung nach Anspruch 2.

4. Schichtsystem nach Anspruch 3,
mit einer weiteren metallischen Schicht.

5. Schichtsystem nach Anspruch 4,
bei dem die metallische Schicht unter der Beschichtung nach Anspruch 5 angeordnet ist.

6. Schichtsystem nach Anspruch 4,
bei der die metallische Schicht über der Beschichtung nach Anspruch 5 angeordnet ist.

7. Schichtsystem nach Anspruch 4, 5 oder 6,
bei dem die metallische Schicht Ni und Al enthält, bevorzugt in einem atomaren Verhältnis von Ni = 95 und Al = 5.

8. Schichtsystem nach Anspruch 4, 5 oder 7,
bei dem die metallische Schicht als dünne Anbindungsschicht ausgebildet ist.

9. Vielfachschichtsystem,
das aus zwei oder mehr aufeinander angebrachten Schichtsystemen nach einem der Ansprüche 3 bis 8 besteht.

10. Verwendung einer Verbindung nach Anspruch 1,
als Wärmedämmschicht für ein Bauteil (333, 357),
das hohen Temperaturen ausgesetzt ist.

11. Verwendung nach Anspruch 10,
**dadurch gekennzeichnet, dass**
das Bauteil eine Turbinenschaufel (357) insbesondere einer Dampfturbine (300 ,303) ist.

## Claims

1. Compound of the nominal atomic composition:
Al_{w}COₓM_{y}
where M is Cr and at least 30 percent by mass of the compound is in the form of a quasi-crystalline structure or as an approximant phase,
wherein w + x + y = 100 and 70 ≤ w ≤ 75, 10 ≤ x ≤ 15 and 10 ≤ y ≤ 20, in particular 71 ≤ w 74, 11 ≤ x ≤ 14 and 12 ≤ y ≤ 18.

2. Coating, which consists of or contains a compound according to Claim 1.

3. Layer system
comprising a coating according to Claim 2.

4. Layer system according to Claim 3,
comprising a further metallic layer.

5. Coating system according to Claim 4,
in which the metallic layer is arranged beneath the coating according to Claim 3.

6. Layer system according to Claim 4,
in which the metallic layer is arranged above the coating according to Claim 3.

7. Layer system according to Claim 4, 5 or 6,
in which the metallic layer contains Ni and Al,
preferably in an atomic ratio of Ni = 95 and Al = 5.

8. Layer system according to Claim 4, 5 or 7,
in which the metallic layer is formed as a thin bonding layer.

9. Multiple layer system,
which comprises two or more layer systems according to one of Claims 3 to 8 arranged on top of one another.

10. Use of a compound according to Claim 1
as a thermal barrier coating for a component (333, 357),
which is exposed to high temperatures.

11. Use according to Claim 10,
**characterized in that**
the component is a turbine blade or vane (357) in particular of a steam turbine (300, 303).

## Revendications

1. Composé de composition atomique nominale :
Al_{w}CoₓM_{y}
dans laquelle M est Cr et au moins 30 pour cent en masse du composé est sous la forme d'une structure quasicristalline ou
sous la forme d'une structure approximative dans laquelle w + x + y = 100 et
70 ≤ w 75, 10 ≤ x ≤ 15 et 10 ≤ y ≤ 20,
notamment 71 ≤ w ≤ 74, 11 ≤ x ≤ 14 et 12 ≤ y ≤ 18.

2. Revêtement,
qui est en un composé suivant la revendication 1 ou qui le contient.

3. Système stratifié
ayant un revêtement suivant la revendication 2.

4. Système stratifié suivant la revendication 3,
ayant une autre couche métallique.

5. Système stratifié suivant la revendication 4,
dans lequel la couche métallique est disposée sous le revêtement suivant la revendication 5.

6. Système stratifié suivant la revendication 4,
dans lequel la couche métallique est déposée sur le revêtement suivant la revendication 5.

7. Système stratifié suivant la revendication 4, 5 ou 6,
dans lequel la couche métallique contient du Ni et du Al, de préférence en un rapport atomique de Ni = 95 et du Al = 5.

8. Système stratifié suivant la revendication 4, 5 ou 7,
dans lequel la couche métallique est constituée sous la forme d'une mince couche d'accrochage.

9. Système stratifié multiple,
qui est constitué de deux ou plusieurs systèmes stratifiés suivant l'une des revendications 3 à 8, disposés les uns sur les autres.

10. Utilisation d'un composé suivant la revendication 1,
comme couche calorifuge pour un élément ( 333, 357 ), qui est soumis à des températures hautes.

11. Utilisation suivant la revendication 10,
**caractérisée en ce que**
l'élément est une aube ( 357 ) de turbine, notamment une turbine ( 300, 303 ) à vapeur.
